# EUROPÄISCHE PATENTSCHRIFT

(11) **EP 2 283 953 B1**
(45) Veröffentlichungstag und Bekanntmachung des Hinweises auf die Patenterteilung: **12.03.2014**
(21) Anmeldenummer: 10006679.4
(22) Anmeldetag: 28.06.2010
(51) Int. Cl.: B22F 7/06, B26D 1/00, B22F 3/15, B22F 5/00

(54) **Schneidmesser und Verfahren zu dessen Herstellung**
Cutting blade and method for its production
Couteau et son procédé de fabrication

(30) Priorität: 06.07.2009 DE 102009031916
(43) Veröffentlichungstag der Anmeldung: 16.02.2011
(73) Patentinhaber: Weber Maschinenbau GmbH Breidenbach, 35236 Breidenbach (DE)
(72) Erfinder:
(74) Vertreter: Manitz, Finsterwald & Partner GbR

(56) Entgegenhaltungen:
- JP-A- H11 106 801
- US-A1- 2006 090 603
- US-A1- 2007 237 589
- US-A1- 2008 250 656

## Beschreibung

Die vorliegende Erfindung betrifft ein Verfahren zum Herstellen einer Mehrzahl von Schneidmessern für Maschinen zum Aufschneiden von Lebensmittelprodukten, insbesondere für Hochleistungs-Slicer.

Hochleistungs-Slicer dienen dazu, Lebensmittelprodukte, wie Schinken, Wurst oder Käse, mit hoher Schnittfolge aufzuschneiden. Die dazu eingesetzten Schneidmesser sind im Betrieb hohen Belastungen ausgesetzt, weshalb es zu einem dementsprechend erhöhten Verschleiß kommt. Je nach Produktart kann daher ein relativ häufiges Auswechseln des jeweiligen Schneidmessers an der zugehörigen Schneidvorrichtung notwendig sein, was hinsichtlich der Effektivität nachteilig ist.

Die Druckschrift US 2007/0237589 A1 offenbart ein Schneidmesser für den Einsatz in Slicern zum Aufschneiden von Lebensmitteln, das im Inneren einen Hohlraum aufweist. Die US 2006/0090603 A1 und die US 2008/0250656 A1 offenbaren Messer für den Küchen- und Freizeitbereich, zu deren Herstellung ein heißisostatischer Pressprozess verwendet wird. Die Druckschrift JP 11-106801 offenbart ein Verfahren zur Herstellung von Schneidwerkzeugen unter Verwendung eines heißisostatischen Pressprozesses.

Die Aufgabe der Erfindung besteht darin, die Herstellung von Schneidmessern zu vereinfachen.

Diese Aufgabe wird durch ein Verfahren zum Herstellen einer Mehrzahl von Schneidmessern mit den Merkmalen des Anspruchs 1 gelöst. Erfindungsgemäß wird eine, insbesondere zylindrische, Stapelanordnung aus mehreren Grundkörpern bereitgestellt, eine Auftragsschicht wird mittels eines heißisostatischen Pressprozesses auf die Stapelanordnung, insbesondere auf eine Mantelfläche der Stapelanordnung, aufgebracht, und die Stapelanordnung wird aufgetrennt, um mehrere einzelne Grundkörper mit Auftragsschicht zu erhalten. Durch die Verwendung einer derartigen Stapelanordnung können die Herstellungskosten gesenkt werden, da nicht jedes Schneidmesser einzeln dem energieintensiven HIP-Prozess zu unterziehen ist.

Die Auftragsschicht jedes Grundkörpers kann zur Herstellung eines Schneidenbereichs bearbeitet werden. Insbesondere können Schleif-, Fräs- oder Zerspanungsprozesse durchgeführt werden.

Ein erfindungsgemäß hergestelltes Schneidmesser kann wenigstens einen Arbeitsbereich aufweisen, der mittels eines heißisostatischen Pressprozesses sowohl von einem Ausgangszustand in einen Fertigzustand überführt als auch mit einem Grundkörper des Schneidmessers und/oder mit einem weiteren Arbeitsbereich verbunden ist.

Es kann also ein Arbeitsbereich des Schneidmessers definiert werden, welcher z.B. während des Betriebs einer besonderen Beanspruchung ausgesetzt ist. Dieser Arbeitsbereich des Schneidmessers kann aus einem speziellen Werkstoff bestehen, welcher hinsichtlich der besonderen Beanspruchung optimiert ist. Durch einen heißisostatischen Pressprozess (HIP-Prozess) wird zum Einen erreicht, dass der Arbeitsbereich von einem Ausgangszustand in einen Fertigzustand überführt wird. Zum Anderen beruht auch die Verbindung zwischen dem Arbeitsbereich und den angrenzenden Messerbereichen auf einer heißisostatischen Pressverbindung. Eine derartige Verbindung ist besonders fest und beständig, da die verschiedenen Bereiche unter den Bedingungen des heißisostatischen Pressens an den Grenzflächen ineinander übergehen, sodass eine ähnliche Verbindung entsteht wie beim Diffusionsschweißen. Es kann auf diese Weise ein Schneidmesser mit beanspruchungsgerechter Bereichseinteilung bereitgestellt werden. Beispielsweise kann ein einzelner Arbeitsbereich mit einem Grundkörper des Schneidmessers verbunden sein. Alternativ können auch mehrere unterschiedliche Arbeitsbereiche vorgesehen sein. Bei bestimmten Anwendungen kann es auch von Vorteil sein, keinen Grundkörper, sondern ausschließlich unterschiedliche Arbeitsbereiche vorzusehen.

Der Arbeitsbereich kann einen Schneidenbereich des Schneidmessers bilden, welcher insbesondere eine radial nach außen weisende Schneidkante des Schneidmessers definiert. Dieser Bereich ist während des Schneidens einer besonders hohen Belastung ausgesetzt, sodass es vorteilhaft ist, ihn aus einem Spezialwerkstoff zu fertigen, welcher einen auf einem HIP-Prozess beruhenden Fertigzustand aufweist. Dadurch dass die Verwendung des Spezialwerkstoffs auf den unmittelbaren Schneidenbereich beschränkt ist, können damit eventuell verbundene höhere Kosten minimiert werden.

Alternativ kann der Arbeitsbereich einen Aufnahme- oder Befestigungsbereich des Schneidmessers bilden. An den Befestigungsbereich sind üblicherweise besondere Anforderungen zu stellen, da dieser beispielsweise relativ hohe Spannkräfte aufnehmen muss. Es kann daher günstig sein, den Befestigungsbereich aus einem Spezialwerkstoff zu fertigen, welcher einen auf einem HIP-Prozess beruhenden Fertigzustand aufweist. Je nach Vorgabe kann sowohl der Schneidenbereich als auch der Aufnahme- oder Befestigungsbereich des Schneidmessers als Arbeitsbereich vorgesehen sein.

Bei dem Schneidmesser kann wenigstens ein Arbeitsbereich aus einem pulvermetallurgischen Stahl bestehen. Durch die Verwendung von pulvermetallurgischem Stahl (PM-Stahl) kann die Härte und die Verschleißfestigkeit des Arbeitsbereichs erhöht werden. Pulvermetallurgische Stähle sind leichter und mit besseren Maßtoleranzen herstellbar als herkömmliche Stähle, sodass sich durch die Verwendung von pulvermetallurgischem Stahl ein guter Kosten-Nutzen-Effekt ergibt. Insbesondere können auch Werkstücke mit relativ komplexer Formgebung leicht gefertigt werden. Durch die Ausbildung eines Arbeitsbereichs aus einem pulvermetallurgischen Stahl kann somit ein Schneidmesser von beliebiger Form mit einer erhöhten Verschleißfestigkeit bereitgestellt werden, ohne hierzu schwer zu verarbeitende Spezialstähle heranzuziehen. Dadurch dass die Verwendung des pulvermetallurgischen Stahls als Werkstoff auf den Arbeitsbereich beschränkt ist, können die erhöhten Kosten, mit der die PM-Technologie in Kombination mit dem HIP-Prozess verbunden sind, auf ein Minimum beschränkt werden.

Ein Grundkörper des Schneidmessers kann aus einem nicht pulvermetallurgischen Material bestehen. Der Grundkörper, welcher je nach Anwendung einen beträchtlichen Teil des

Schneidmessers bildet, kann also auf einfache und kostengünstige Weise wie bei bestehenden Schneidmessern gefertigt sein. Insbesondere kann der Grundkörper aus geschmiedetem, gegossenem oder gewalztem Stahl bestehen.

Der Grundkörper ist vorzugsweise aus einem Material gefertigt, das in einem sich an den heißisostatischen Pressprozess anschließenden Härtungsprozess keine wesentliche Eigenschaftsänderung verfährt. Das heißt der Grundkörper verhält sich während des nach dem HIP-Prozess vorzunehmenden Härtens weitgehend neutral, sodass durch das Härten der HIP-basierten Arbeitsbereiche keine Beeinträchtigung des nicht HIP-basierten Grundkörpers zu befürchten ist.

Der Grundkörper des Schneidmessers kann als Platte oder Scheibe ausgebildet sein.

Der einen Schneidenbereich des Schneidmessers bildende Arbeitsbereich kann insbesondere auf einen äußeren Umfangsbereich eines Grundkörpers des Schneidmessers aufgebracht sein. Bei der Messerherstellung wird also zunächst der Grundkörper in bekannter Weise hergestellt und in einem anschließenden Verarbeitungsschritt wird auf dessen Umfangsbereich mittels eines HIP-Prozesses ein Schneidenbereich - z.B. aus pulvermetallurgischem Stahl - aufgebracht.

Der einen Schneidenbereich des Schneidmessers bildende Arbeitsbereich kann zumindest teilringförmig, insbesondere teilkreisringförmig, ausgebildet sein und/oder die Form eines geschlossenen Rings aufweisen. Bei einem Kreismesser erstreckt sich ein derartiger Schneidenbereich also kontinuierlich umlaufend um die Messerachse. Bei einem Sichelmesser kann sich der Schneidenbereich insbesondere entlang eines spiralartig geformten Teilrings erstrecken.

Zwischen dem Arbeitsbereich und einem Grundkörper und/oder zwischen mehreren Arbeitsbereichen untereinander kann ein bündiger Übergang vorgesehen sein. Ein bündiger Übergang erleichtert den Schneidvorgang und vermeidet hygienische Probleme, die durch Kanten, Rillen oder Vorsprünge entstehen könnten.

Das Schneidmesser kann als, insbesondere sowohl rotierendes als auch planetarisch umlaufendes, Kreismesser oder als, insbesondere rotierendes, Sichel-, Spiral- oder Cuttermesser ausgebildet sein. Da der Arbeitsbereich z.B. in einem nachträglichen Verarbeitungsschritt auf einen zuvor bereitgestellten Grundkörper aufgebracht wird, sind für die Herstellung eines Schneidmessers keine größeren Umstellungen in der Fertigung nötig.

Zum Herstellen eines Schneidmessers kann ein Grundkörper bereitgestellt und wenigstens ein mit dem Grundkörper verbundener Arbeitsbereich mittels eines heißisostatischen Pressprozesses erzeugt werden. Der Grundkörper kann ebenfalls aus einem HIP-basierten Material bestehen, sodass durch den HIP-Prozess sowohl der Grundkörper als auch der Arbeitsbereich in einen Fertigzustand überführt werden und gleichzeitig eine feste Verbindung zwischen Grundkörper und Arbeitsbereich hergestellt wird. Der Grundkörper bildet in diesem Fall also ebenfalls einen Arbeitsbereich.

Mögliche Weiterbildungen der Erfindung sind auch in den abhängigen Ansprüchen, der Zeichnung sowie der Beschreibung angegeben.

Die Erfindung wird im Folgenden unter Bezugnahme auf die Zeichnung beschrieben.
- Fig. 1: zeigt eine vereinfachte Draufsicht auf ein Schneidmesser.
- Fig. 2A: zeigt eine Querschnittsansicht einer Stapelanordnung aus mehreren Grundkörpern, die zum erfindungsgemäßen Herstellen einer Mehrzahl von Schneidmessern bereitgestellt wird.
- Fig. 2B: zeigt die Stapelanordnung gemäß Fig. 2A mit einer aufgebrachten Auftragsschicht.
- Fig. 3: zeigt eine erfindungsgemäße Anordnung aus mehreren getrennten Grundkörpern mit einer jeweiligen Auftragsschicht.
- Fig. 4: zeigt eine Querschnittsansicht eines erfindungsgemäß fertig bearbeiteten Schneidmessers.

Gemäß Fig. 1 umfasst ein Hochleistungs-Slicer ein Schneidmesser 11 mit einem zentralen Arbeitsbereich 12, einem ringförmig ausgebildeten Grundkörper 13 sowie einem ebenfalls ringförmig ausgebildeten äußeren Arbeitsbereich 14.

Der zentrale Arbeitsbereich 12 besteht aus einem Festkörper, welcher mittels eines HIP-Prozesses von einem festen Ausgangszustand in einen Fertigzustand überführbar ist. Der äußere Arbeitsbereich 14 besteht aus einem pulvermetallurgischen Material, welches ebenfalls mittels eines HIP-Prozesses von einem pulverförmigen Ausgangszustand in einen Fertigzustand überführbar ist. Der Grundkörper 13 ist aus herkömmlichem gewalztem Stahl gefertigt.

Das Schneidmesser 11 wird bei der Herstellung einem HIP-Prozess unterzogen, durch welchen sowohl der zentrale Arbeitsbereich 12 als auch der äußere Arbeitsbereich 14 in einen Fertigzustand überführt werden. Insbesondere wird das pulvermetallurgische Material des äußeren Arbeitsbereiches 14 zu einem Festkörper gesintert. Während des HIP-Prozesses wird auch eine feste Verbindung zwischen dem zentralen Arbeitsbereich 12 und dem Grundkörper 13 sowie zwischen dem Grundkörper 13 und dem äußeren Arbeitsbereich 14 erzeugt. In einem anschließenden Verarbei-tungsschritt wird das Schneidmesser 11 einem Härtungsprozess unterzogen. Der Grundkörper 13 aus dem herkömmlichen Stahl erfährt in diesem Härtungsprozess keine wesentliche Änderung seiner mechanische Eigenschaften, d.h. er verhält sich beim Härten nach dem heißisostatischen Pressen weitgehend neutral.

Nach dem Härten kann das Schneidmesser 11 weiteren Verarbeitungsschritten unterzogen werden. Insbesondere kann es derart bearbeitet werden, dass der Umfang des äußeren Arbeitsbereiches 14 eine radial nach außen weisende Schneidkante 21 bildet. Ferner können im zentralen Arbeitsbereich 12 Durchführungen zur Befestigung des Schneidmessers 11 an einer zugehörigen Messeraufnahme des Hochleistungs-Slicers vorgesehen werden. Bei dem fertig bearbeiteten Schneidmesser 11 bildet der äußere Arbeitsbereich 14 somit einen Schneidenbereich, während der zentrale Arbeitsbereich 12 einen Aufnahme- oder Befestigungsbereich bildet. Der zentrale Arbeitsbereich 12 und der äußere Arbeitsbereich 14 stellen in den hochbelasteten Abschnitten der Messerschneide und der Messerbefestigung optimierte Materialabschnitte bereit, die wesentlich zu einer Erhöhung der Maschinen- bzw. Messerstandzeit beitragen.

Das Schneidmesser 11 ist in Fig. 1 lediglich beispielhaft als sowohl um eine Messerachse M rotierendes als auch planetarisch umlaufendes Kreismesser dargestellt. Alternativ könnte es auch als rein rotierendes Sichel-, Spiral- oder Cuttermesser ausgebildet sein. Während des Betriebs des zugehörigen Hochleistungs-Slicers wird ein Produkt mittels einer Produktzuführung dem Schneidmesser 11 zugestellt, um so Produktscheiben von dem Produkt abzuschneiden und einer weiteren Verarbeitung zuzuführen.

Unter Bezugnahme auf Fig. 2A, 2B, 3 und 4 wird nun ein Verfahren zur Herstellung einer Mehrzahl von Schneidmessern 11 beschrieben. Gemäß Fig. 2A wird eine zylindrische Stapelanordnung 23 aus mehreren übereinander angeordneten und jeweils durch eine Zwischenlage 25 getrennten Grundkörpern 13 bereitgestellt die z.B. aus einem austenitischem Cr-Ni-Stahl (beispielsweise Werkstoffnummer 1.4301) bestehen. Die Zwischenlagen 25 können beispielsweise aus einer Al₂O₃-Folie bestehen. Die gestapelten Grundkörper 13 werden anschließend zur Fixierung und zur Verhinderung einer Hohlraumbildung gegeneinander verspannt. Die Stapelanordnung 23 wird dann durch eine nicht dargestellte Hülse gekapselt, wobei zwischen der Mantelfläche 26 der Stapelanordnung 23 und der Hülsenwand ein Hohlraum vorgesehen ist, welcher in einem nachfolgenden Herstellungsschritt mit einem pulvermetallurgischen Material gefüllt wird. Die gekapselte Stapelanordnung 23 wird anschließend gerüttelt, um das pulvermetallurgische Material in dem Hohlraum mechanisch zu verdichten und eventuell vorhandene Hohlräume auszutreiben. Die Hülse wird danach dichtgeschweißt und einem HIP-Prozess unterzogen. Durch den HIP-Prozess wird das pulvermetallurgische Material in dem Hohlraum zu einem homogenen, dichten Festkörper gesintert. Die Zwischenlagen 25 verhindern eine HIP-bedingte Verbindung der Grundkörper 13 untereinander. Nach Beendigung des HIP-Prozesses wird die Hülse geöffnet und die Stapelanordnung 23, welche nun eine in Fig. 2B gezeigte Auftragsschicht 27 aufweist, wird entnommen. Die Auftragsschicht 27 liegt zunächst noch in weichgeglühter Form vor.

Die Grundkörper 13 werden danach voneinander getrennt, indem die Stapelanordnung 23 jeweils auf Höhe der Zwischenlagen 25 durchtrennt wird, z.B. durch Abstechen. Die erhaltenen Messerrohlinge 29, also die einzelnen Grundkörper 13 mit jeweiliger Auftragsschicht 27, welche in Fig. 3 dargestellt sind, können dann zum Glätten der Oberfläche und zum Einstellen einer gleichmäßigen Materialstärke plangeschliffen werden. Je nach Anwendung kann sich an das Planschleifen ein Abkanten, Pressen und/oder eine zerspanende Bearbeitung anschließen. Weiterhin werden die Messerrohlinge 29 einem Härtungsprozess unterzogen, vorzugsweise einer vakuumbasierten Volumenwärmebehandlung. Die mechanischen Eigenschaften der Grundkörper 13 werden bei dem Härtungsprozess nicht beeinflusst, da sich der entsprechende Stahlwerkstoff weitgehend neutral gegenüber dem Härten verhält. Nach dem Härten erfolgt die Endbearbeitung der Messerrohlinge 29 durch Fräsen und/oder Schleifen, um schließlich jeweils ein Schneidmesser 11 mit einer Schneidebene S gemäß Fig. 4 zu erhalten, welches einen gesinterten Schneidenbereich 14 aufweist.

Da bei dem beschriebenen Verfahren eine Vielzahl von Grundkörpern 13 gleichzeitig einem HIP-Prozess unterzogen werden, können insbesondere die Energiekosten gesenkt werden.

Es ist anzumerken, dass der Grundkörper 13 des fertig bearbeiteten Schneidmessers 11 in Fig. 4 lediglich vereinfacht dargestellt ist. Je nach Messertyp können unterschiedliche Bohrungen für Befestigungszwecke oder ein separater Befestigungsbereich vorgesehen sein. Ferner kann der Grundkörper 13 zur Stabilisierung bzw. Versteifung nicht dargestellte Auswölbungen oder Erhebungen aufweisen.

Da pulvermetallurgische Werkstoffe besser formbar sind als herkömmliche Stähle, kann der gesinterte Schneidenbereich 14 auch eine relativ komplizierte geometrische Formgebung aufweisen.

### Bezugszeichenliste

- 11: Schneidmesser
- 12: zentraler Arbeitsbereich
- 13: Grundkörper
- 14: äußerer Arbeitsbereich
- 21: Schneidkante
- 23: Stapelanordnung
- 25: Zwischenlage
- 26: Mantelfläche
- 27: Auftragsschicht
- 29: Messerrohling

- M: Messerachse
- S: Schneidebene

## Patentansprüche

1. Verfahren zum Herstellen einer Mehrzahl von Schneidmessern für Maschinen zum Aufschneiden von Lebensmittelprodukten, insbesondere für Hochgeschwindigkeitsslicer,
**gekennzeichnet durch** die Schritte:
- Bereitstellen einer Stapelanordnung (23) aus mehreren Grundkörpern (13),
- Aufbringen einer Auftragsschicht (27) auf die Stapelanordnung (23) mittels eines heißisostatischen Pressprozesses, und
- Auftrennen der Stapelanordnung (23), um mehrere einzelne Grundkörper (13) mit Auftragsschicht (27) zu erhalten.

2. Verfahren nach Anspruch 1,
dadur **chgekennzeichnet,** dass
die Stapelanordnung (23) eine zylindrische Form aufweist.

3. Verfahren nach Anspruch 1 oder 2,
dadur **chgekennzeichnet,** dass
das Aufbringen der Auftragsschicht (27) auf die Stapelanordnung (23) auf eine Mantelfläche der Stapelanordnung erfolgt.

4. Verfahren nach einem der vorstehenden Ansprüche,
dadur **chgekennzeichnet,** dass
eine zylindrische Stapelanordnung aus mehreren übereinander angeordneten und jeweils durch eine Zwischenlage (25) getrennten Grundkörpern (13) bereitgestellt wird.

5. Verfahren nach einem der vorstehenden Ansprüche,
**dadurch gekennzeichnet, dass**
die Auftragsschicht (27) jedes Grundkörpers (13) zur Herstellung eines Schneidenbereiches bearbeitet wird.

6. Verfahren nach einem der vorstehenden Ansprüche,
**dadurch gekennzeichnet, dass**
die Auftragsschicht (27) als pulvermetallurgischer Stahl aufgebracht wird.

7. Verfahren nach einem der vorstehenden Ansprüche,
**dadurch gekennzeichnet, dass**
die Grundkörper (13) jeweils aus einem nicht pulvermetallurgischen Material bestehen.

8. Verfahren nach Anspruch 7,
**dadurch gekennzeichnet, dass**
jeder Grundkörper (13) aus einem Material gefertigt ist, das in einem sich an den heißisostatischen Pressprozess anschließenden Härtungsprozess keine wesentliche Eigenschaftsänderung erfährt.

9. Verfahren nach einem der vorstehenden Ansprüche,
**dadurch gekennzeichnet, dass**
die Grundkörper (13) jeweils als Platte oder Scheibe ausgebildet sind.

10. Verfahren nach einem der vorstehenden Ansprüche,
**dadurch gekennzeichnet, dass**
die jeweils einen Schneidenbereich des Schneidmessers (11) bildende Auftragsschicht (27) zumindest teilringförmig, insbesondere teilkreisringförmig, und/ oder in Form eines geschlossenen Rings ausgebildet wird.

11. Verfahren nach einem der vorstehenden Ansprüche,
**dadurch gekennzeichnet, dass**
ein bündiger Übergang zwischen der Auftragsschicht (27) und jedem Grundkörper (13) vorgesehen wird.

12. Verfahren nach einem der vorstehenden Ansprüche,
**dadurch gekennzeichnet, dass**
jedes Schneidmesser (11) als, insbesondere sowohl rotierendes als auch planetarisch umlaufendes, Kreismesser oder als, insbesondere rotierendes, Sichel-, Spiral- oder Cuttermesser ausgebildet wird.

## Claims

1. A method of manufacturing a plurality of cutting blades for machines for slicing food products, in particular for high-speed slicers,
**characterised by** the steps:
- providing a stack arrangement (23) of a plurality of base bodies (13);
- applying a deposition layer (27) to the stack arrangement (23) by means of a hot isostaic pressing process; and
- separating the stacked arrangement (23) in order to obtain a plurality of individual base bodies (13) with a deposition layer (27).

2. A method in accordance with claim 1,
**characterised in that**
the stack arrangement (23) has a cylindrical shape.

3. A method in accordance with claim 1 or claim 2,
**characterised in that**
the application of the deposition layer (27) onto the stack arrangement (23) takes place onto a jacket surface of the stack arrangement.

4. A method in accordance with any one of the preceding claims,
**characterised in that**
a cylindrical stack arrangement is provided of a plurality of base bodies (13) arranged above one another and respectively separated by an intermediate layer (25).

5. A method in accordance with any one of the preceding claims,
**characterised in that**
the deposition layer (27) of each base body (13) is processed for producing a cutting region.

6. A method in accordance with any one of the preceding claims,
**characterised in that**
the deposition layer (27) is applied as a powder metallurgical steel.

7. A method in accordance with any one of the preceding claims,
**characterised in that**
the base bodies (13) each comprise a non-powder metallurgical material.

8. A method in accordance with claim 7,
**characterised in that**
each base body (13) is produced from a material which undergoes substantially no change in properties in a hardening process subsequent to the hot isostatic pressing process.

9. A method in accordance with any one of the preceding claims,
**characterised in that**
the base bodes (13) are each configured as a plate or as a disk.

10. A method in accordance with any one of the preceding claims,
**characterised in that**
the respective deposition layer (27) forming a cutting region of the cutting blade (11) is configured at least as part-ring shaped, in particular as part-circular ring shaped, and/or in the form of a closed ring.

11. A method in accordance with any one of the preceding claims,
**characterised in that**
a flush transition is provided between the deposition layer (27) and each base body (13).

12. A method in accordance with any one of the preceding claims,
**characterised in that**
each cutting blade (11) is configured as a circular blade, in particular both a rotating circular blade and a circular blade revolving in a planetary motion, or as a scythe blade, spiral blade or cutter blade, each in particular rotating.

## Revendications

1. Procédé pour fabriquer une pluralité de couteaux tranchants pour des machines destinées à trancher des produits alimentaires, en particulier pour des trancheuses à haute vitesse,
**caractérisé par** les étapes consistant à :
- préparer un agencement empilé (23) de plusieurs corps de base (13),
- appliquer une couche rapportée (27) sur l'agencement empilé (23) au moyen d'un processus de pressage isostatique à chaud, et
- séparer l'agencement empilé (23) afin d'obtenir plusieurs corps de base individuels (13) avec couche rapportée (27).

2. Procédé selon la revendication 1,
**caractérisé en ce que** l'agencement empilé (23) présente une forme cylindrique.

3. Procédé selon la revendication 1 ou 2,
**caractérisé en ce que** l'application de la couche rapportée (27) sur l'agencement empilé (23) a lieu sur une surface enveloppe de l'agencement empilé.

4. Procédé selon l'une des revendications précédentes,
**caractérisé en ce que** l'on prépare un agencement empilé cylindrique de plusieurs corps de base (13) agencés les uns au-dessus des autres et respectivement séparés par une couche intermédiaire (25).

5. Procédé selon l'une des revendications précédentes,
**caractérisé en ce que** la couche rapportée (27) de chaque corps de base (13) est travaillée pour réaliser une zone de tranchant.

6. Procédé selon l'une des revendications précédentes,
**caractérisé en ce que** la couche rapportée (27) est rapportée sous forme d'acier par métallurgie des poudres.

7. Procédé selon l'une des revendications précédentes,
**caractérisé en ce que** les corps de base (13) sont respectivement en un matériau qui n'est pas obtenu par métallurgie des poudres.

8. Procédé selon la revendication 7,
**caractérisé en ce que** chaque corps de base (13) est fabriqué en un matériau qui ne subit pas de modification sensible de propriété dans un processus de durcissement à la suite du processus de pressage hydrostatique à chaud.

9. Procédé selon l'une des revendications précédentes,
**caractérisé en ce que** les corps de base (13) sont réalisés respectivement sous forme de plaques ou de disques.

10. Procédé selon l'une des revendications précédentes,
**caractérisé en ce que** la couche rapportée (27) formant respectivement une zone de tranchant du couteau tranchant (11) est réalisée sous une forme au moins partiellement circulaire, en particulier sous la forme d'un anneau partiellement circulaire et/ou sous la forme d'un anneau fermé.

11. Procédé selon l'une des revendications précédentes,
**caractérisé en ce qu'**il est prévu une transition en affleurement entre la couche rapportée (27) et chaque corps de base (13).

12. Procédé selon l'une des revendications précédentes,
**caractérisé en ce que** chaque couteau tranchant (11) est réalisé sous la forme d'un couteau circulaire décrivant en particulier un mouvement à la fois rotatif et planétaire, ou bien sous la forme d'un couteau en forme de faucille, de spirale ou de couteau dit "cutter" en particulier en rotation.
